# EUROPÄISCHE PATENTSCHRIFT

(11) **EP 3 307 925 B1**
(45) Veröffentlichungstag und Bekanntmachung des Hinweises auf die Patenterteilung: **13.03.2019**
(21) Anmeldenummer: 16732922.6
(22) Anmeldetag: 09.06.2016
(51) Int. Cl.: C25D 11/02, C25D 11/06, C25D 11/26, C25D 11/30, C25D 11/34

(54) **VERFAHREN ZUR PLASMAELEKTROLYTISCHEN OXIDATION**
PROCESS FOR PLASMA ELECTROLYTIC OXIDATION
PROCÉDÉ POUR OXYDATION PAR PLASMA ÉLECTROLYTIQUE

(30) Priorität: 09.06.2015 AT 504672015
(43) Veröffentlichungstag der Anmeldung: 18.04.2018
(73) Patentinhaber: Hirtenberger Engineered Surfaces GmbH, 2552 Hirtenberg (AT)
(72) Erfinder: HANSAL, Wolfgang, 2753 Markt Piesting (AT); HANSAL, Selma, 2753 Markt Piesting (AT); MANN, Rudolf, 1140 Wien (AT); GRMAN, Veronika, 2552 Hirtenberg (AT)
(74) Vertreter: Babeluk, Michael
(86) Internationale Anmeldenummer: PCT/AT2016/050188
(87) Internationale Veröffentlichungsnummer: WO 2016/197175

(56) Entgegenhaltungen:
- EP-A2- 2 511 401
- WO-A1-2012/107755
- DD-A1- 151 330
- DE-A1- 19 912 502
- GB-A- 2 386 907
- CARSTEN BLAWERT ET AL: "Role of sintering and clay particle additions on coating formation during PEO processing of AM50 magnesium alloy", SURFACE AND COATINGS TECHNOLOGY, Bd. 213, 1. Dezember 2012 (2012-12-01), Seiten 48-58, XP055108678, ISSN: 0257-8972, DOI: 10.1016/j.surfcoat.2012.10.013

## Beschreibung

Die Erfindung betrifft ein Verfahren zur plasmaelektrolytischen Oxidation von aus Leichtmetall und/oder Leichtmetalllegierungen hergestellten Werkstücken enthaltend eine Salzlösung, wobei zumindest ein Salz oder eine Kombination zweier oder mehrerer Salze aus einer Gruppe ausgewählt ist, die Metallsalze, insbesondere Borate, Phosphate, Nitrate, Sulfate, Aluminate, Silikate, Manganate, Molybdate, Wolframate, und/oder Salze von organischen Säuren, insbesondere Methansulfonate und/oder Amidosulfonate, und/oder Metallkomplexe sowie Kombinationen hieraus enthält, wobei anorganische nichtmetallische Partikel in dieser Salzlösung suspendiert sind.

Werkstücke aus Leichtmetallen, insbesondere Aluminium, Magnesium und Titan, werden in der Technik aufgrund ihres geringen Gewichts, aber auch aufgrund ihrer Eigenschaft, an ihrer Oberfläche eine dichte, festhaftende Oxidschicht auszubilden, vielseitig eingesetzt. Elektrochemische Verfahren zur Ausbildung dieser Oxidationsschichten sind seit langem bekannt, für dekorative Schichten werden üblicherweise Spannungen bis 25 V, für härtere und/oder dickere Schichten bis etwa 100 V verwendet.

Des Weiteren sind hochenergetische Abscheideverfahren bekannt geworden, bei denen unter der Bezeichnung plasmaelektrolytische Oxidation ("PEO") eine Beschichtung von Werkstücken bei hohen Spannungen durchgeführt wird, wobei es zu starken lokalen Bogenentladungen ("microarcs") unter Ausbildung eines leitfähigen Plasmakanals zwischen Elektrolyt und Werkstück, der in seinem Inneren innerhalb weniger Mikrosekunden Temperaturen zwischen 5.000 K und 20.000 K aufweist, kommt. Dies führte zur Entstehung einer keramischen Schicht mittels plasmachemischer Reaktion, die eine hohe Härte und Abriebsfestigkeit sowie eine hervorragende Haftfestigkeit aufweist.

In der WO 2012/107754 A2 wird ein derartiges plasmaelektrolytisches Verfahren beschrieben, bei welchem mittels trapezförmiger Pulse die Oxidation von metallischen Substraten erfolgt. Ein ähnliches Verfahren ist auch in der WO 2008/120046 A1, der GB 2 386 907 A, oder der EP 2 511 401 A2 beschrieben.

Eine zusätzliche Möglichkeit zur Steuerung der Schichteigenschaften ist der Einbau von Partikeln, die im Elektrolyten dispergiert sind. Der Einbau von unmodifizierten Oxiden, Carbiden und Nitriden unter Verwendung von Wechselstrom ist im Artikel von V.N. Malyshev, K.M. Zorin, "Features of microarc oxidation coatings formation technologies in slurry electrolytes", Appl. Surf. Sci. 254 (2007), 1511-1516 beschrieben. Eine Kontrolle der oberflächlichen Ladung der Partikel ist bei diesem Verfahren nur über den pH-Wert des Elektrolyten möglich. Damit ist der plasmaelektrolytische Oxidationsprozess nur in bestimmten pH-Bereichen möglich, was eine erhebliche Einschränkung in der Auswahl der in Frage kommenden Partikel darstellt.

Ein Verfahren der eingangs erwähnten Art ist in der DD 151 330 A1 beschrieben, bei welchen die Herstellung von Diffusionsschichten mittels Funkenentladung an modisch unter Verwendung von gleich-und/oder Impulsspannung beschrieben ist. Um mit diesem Verfahren höhere Schichtdicken zu erhalten, wird in diesem Stand der Technik vorgeschlagen, die Abscheidung mittels Ultraschall-Unterstützung durchzuführen, was jedoch einen höheren apparativen und damit kostenintensiveren Aufwand zur Folge hat.

Es ist die Aufgabe der Erfindung, ein Verfahren bereitzustellen, um eine verbesserte Schicht durch plasmaelektrolytische Oxidation herzustellen, deren Eigenschaften sowohl durch die im Elektrolyten dispergierten Partikel als auch durch die elektrischen Parameter der Abscheidung bestimmt werden .

Diese Aufgabe wird erfindungsgemäß dadurch gelöst, dass die anorganischen nichtmetallischen Partikel oberflächenmodifiziert sind, wobei die anorganischen nichtmetallischen Partikel mittels reaktiver Verbindungen oberflächenmodifiziert sind, die aus einer Gruppe gewählt sind, die Silizium- und/oder Germaniumverbindungen, insbesondere Germaniumhalogenide und/oder Siloxane und/oder halogenierte Silane enthält. Dadurch ist ihre Oberflächenenergie und/oder Zetapotential in Hinblick auf ihren Ausgangszustand erhöht oder reduziert. Eine derartige Oberflächenmodifikation bewirkt, dass die anorganischen nichtmetallischen Partikel gleichmäßig im Elektrolyten suspendiert sind, was einen gleichmäßigen Einbau in die Oxidationsschicht während des Abscheideverfahrens ermöglicht.

Hierbei sind bevorzugterweise die anorganischen nichtmetallischen Partikel aus einer Gruppe ausgewählt, die in der Salzlösung des Elektrolyten unlösliche Oxide, Hydroxide oder Silikate enthält. Die Partikel weisen einen durchschnittlichen Durchmesser von mindestens 10 nm auf.

Die Oberflächen von Oxiden, Silikaten, Gläsern, vielen Mineralien, aber auch von oxidierbaren Metallen sind mit Hydroxylgruppen belegt. Diese Hydroxylgruppen sind chemisch reaktiv und können zum Beispiel mit Siloxanen gemäß dem Reaktionsschema

X-OH + (EtO)₃Si-R → X-O-Si(OEt)₂-R (1)

reagieren. Dadurch werden die chemischen Eigenschaften der Oberfläche der Partikel dahingehend geändert, dass die funktionelle Gruppe des Siloxans die chemischen Oberflächeneigenschaften bestimmt.

Diese Modifikation kann sowohl in einem organischen Medium, wie beispielsweise Toluol, als auch in wässriger Lösung durchgeführt werden.

Um Partikel im Größenbereich von Mikrometern bis Nanometern in einer stabilen Suspension zu halten, ist es erforderlich, dass diese Partikel eine elektrische Oberflächenladung aufweisen, wodurch sie sich in Suspension elektrostatisch abstoßen, was ein Ausflocken verhindert.

Diese elektrische Oberflächenladung (Zetapotenzial) kann auch dazu verwendet werden, die Partikel elektrophoretisch an eine entgegengesetzt geladene Elektrodenoberfläche anzulagern. Zusammen mit der plasmaelektrolytischen Oxidation ist es so möglich, siloxanmodifizierte Partikel in eine plasmaelektrolytisch hergestellte Schicht einzulagern. Dies kann zum Beispiel dazu verwendet werden, um höhere Schichtdicken zu erzeugen oder bestimmte Eigenschaften der Partikel (z.B. chemische Zusammensetzung oder Strukturmerkmale) auf die Schicht zu übertragen.

Je nach pH-Wert des Elektrolyten ist eine positive oder negative Oberflächenladung anzustreben. Eine positive Ladung wird zum Beispiel durch die Verwendung von Siloxanen mit Aminogruppen, z.B. 3-Aminopropyltrimethoxysilan, erreicht. Die Aminogruppen werden im sauren Milieu protoniert, wodurch das derart modifizierte Teilchen eine positive Oberflächenladung erhält. Alternativ dazu kann durch die Verwendung von 3-Mercaptopropyltrimethoxysiloxan und die anschließende Oxidation zu Sulfonsäure nach der Reaktionsgleichung

R-SH + 3 H₂O₂ → R-SO₃H +3H₂O (2)

eine negative Oberflächenladung im neutralen und basischen Medium erreicht werden. Die Modifikation der Oberfläche bewirkt einerseits eine hohe Oberflächenladung der Partikel im betreffenden Elektrolyten zur Verhinderung der Ausfällung, andererseits können die Partikel im Zuge des Abscheideverfahrens elektrophoretisch zur Elektrodenoberfläche transportiert werden. Auf diese Art kann die Einbaurate der Partikel in die entstehende Oxidschicht über die elektrischen Parameter gesteuert werden.

In einer alternativen Ausführung des erfindungsgemäßen Elektrolyten sind die anorganischen nichtmetallischen Partikel aus einer Gruppe ausgewählt, die Tonminerale, insbesondere Bentonit, Kaolinit und/oder Montmorrillonit enthält. Diese Tonminerale haben von Natur aus eine günstige Oberflächenenergie beziehungsweise Zetapotential, die zu einer stabilen Elektrolytsuspension führt.

In einer ersten Variante des erfindungsgemäßen Verfahrens ist vorgesehen, dass die plasmaelektrolytische Oxidation mittels Gleichstrom, insbesondere bei einer Spannung von 250 V bis 700 V erfolgt. Besonders bevorzugt ist hierbei, dass die Stromdichte zwischen 1 A/dm² und 30 A/dm² beträgt. Derart hergestellte Oxidationsschichten weisen eine besonders kompakte, dichte Schicht auf, die nur eine sehr geringe Porosität aufweist. Eine derartig geringe Porosität ist insbesondere dann gewünscht, wenn eine besonders hohe Korrosionsfestigkeit des Werkstücks erforderlich ist.

Alternativ hierzu erfolgt die plasmaelektrolytische Oxidation mittels Pulsverfahren, wobei anodische Pulse bevorzugterweise mit einer Spannung von 250 V bis 700 V angelegt werden. Hierbei ist besonders bevorzugter Weise vorgesehen, dass während der an modischen Pulse die Stromdichte zwischen 1 A/dm² und 30 A/dm² beträgt. Der Einsatz des Pulsverfahrens hat den Vorteil, dass durch gezielte Steuerung der Pulse die plasmachemische Reaktion an der Oberfläche des Werkstücks kontrolliert werden kann. Damit lassen sich insbesondere eine geringe Oberflächenrauigkeit sowie eine geringere Porosität der Oxidationsschicht auf dem Werkstück erzielen. Untersuchungen der Anmelderin haben zudem gezeigt, dass sich eine höhere Pulsfrequenz positiv auf die Korrosionsfestigkeit der beschichteten Werkstücke auswirkt.

Um die die Eigenschaften der Oxidationsschicht in Hinblick auf ihre Porosität, ihrer Haftfestigkeit und/oder Abriebsfestigkeit variieren zu können, werden in einer weiteren Ausführung der Erfindung zusätzlich kathodische Pulse angelegt, deren Spannung vorzugsweise zwischen 30 V und 200 V beträgt.

Hierbei ist besonders bevorzugt vorgesehen, dass die Strompulse eine Dauer von zumindest 5 µs aufweisen und durch Pausen von zumindest 3 µs getrennt sind.

Weitere Variationsmöglichkeiten ergeben sich durch die Überlagerung der anodischen und/oder kathodischen Strompulse mit einem konstanten Basisstrom.

Schließlich können auch während der Herstellung der Oxidationsschicht auf dem Werkstück die Stärke und/oder Dauer der anodischen und/oder kathodischen Strompulse variiert werden.

Im Folgenden wird anhand von nichteinschränkenden Ausführungsbeispielen mit zugehörigen Figuren die Erfindung näher erläutert. Hierin zeigen:
- Fig. 1: eine rasterelektronenmikroskopische Aufnahme der Oberfläche einer mit oberflächenmodifizierten SiO₂-Partikeln hergestellten PEO-Schicht;
- Fig. 2: das EDX-Spektrum der Oberfläche aus Fig. 1;
- Fig. 3: eine rasterelektronenmikroskopische Aufnahme eines Querschliffs durch die PEO-Schicht aus Fig. 1;
- Fig. 4: das EDX-Spektrum eines Querschliffs aus der PEO-Schicht aus Fig. 3;
- Fig. 5: eine rasterelektronenmikroskopische Aufnahme der Oberfläche einer mit Bentonit-Zusatz hergestellten PEO-Schicht;
- Fig. 6: das EDX-Spektrum der Oberfläche aus Fig. 5;
- Fig. 7: eine rasterelektronenmikroskopische Aufnahme eines Querschliffs durch die PEO-Schicht aus Fig. 5;
- Fig. 8: das EDX-Spektrum eines Querschliffs aus der PEO-Schicht aus Fig. 7; und
- Fig. 9: ein Röntgendiffraktogramm der PEO-Schicht aus Fig. 7.

### Beispiel 1: Beschichtung mit oberflächenmodifiziertem Aerosil 200

### a.) Modifikation der Aerosil-Partikel und Herstellung des Elektrolyten

25 g Aerosil 200 (eine nichtporöse, amorphe Kieselsäure mit einer spezifischen Oberfläche von 200 m²/g, Evonik Industries) wurden in 1 I n-Butanol suspendiert. Anschließend wurden eine Lösung aus 20 ml 35%ige Salzsäure, 200 ml 3-Mercaptopropyltrimethoxysiloxan und 20 ml Wasser sowie eine Lösung von 120 ml 3-Mercaptopropyltrimethoxysiloxan in 100 ml n-Butanol hinzugefügt und die Mischung bei 40°C 8 bis 10 Stunden gerührt. Danach wurde eine Lösung von 40 ml 25%igem Ammoniak, 200 ml 3-Mercaptopropyltrimethoxysiloxan und 100 ml n-Butanol zugegeben und die Mischung über Nacht gerührt.

Nach dem Abfiltrieren, Waschen und Trocknen wurde das modifizierte Aerosil in 2 l 35%igem H₂O₂ aufgenommen und 24 Stunden bei 60°C gerührt, um die oberflächlich gebundenen Thiolgruppen zu Sulfonsäure zu oxidieren.

Das so erhaltene oberflächenmodifizierte Aerosil wurde einem Elektrolyten, bestehend aus einer Lösung von 3 g/l KOH und 3 g/l K₂SiO₃ in einer Konzentration von 30 g/l zugesetzt.

### b.) Durchführung des PEO-Prozesses

Als Substrat wurde ein 1 mm starkes Blech aus der industriell verbreiteten Aluminiumlegierung 6082 mit den Maßen 25 mm x 100 mm verwendet.

Zur Herstellung der Schicht wurde ein bipolarer Rechteckpuls verwendet, wobei die anodische und kathodische Stromdichte 10 A/dm² und die jeweilige Pulsdauer 500 µs betrug, was einer Frequenz von 1 kHz entspricht. Die Beschichtungsdauer betrug 30 Minuten.

Die rasterelektronischen Aufnahmen gemäß den Figs. 1 und 3 sowie den zugehörigen EDX-Spektren gemäß den Figs. 2 und 4 zeigen die Entstehung einer kompakten, dichten Schicht durch das Vorhandensein der oberflächenmodifizierten Partikel im Elektrolyten, die im Gegensatz zu den partikelfrei hergestellten Schichten nur eine geringe Porosität aufweist.

### Beispiel 2 (nicht Teil der beanspruchten Erfindung): Schicht mit Bentonit

### a.) Herstellung des Elektrolyten

Zu einem Elektrolyten bestehend aus 3 g/l NaOH und 3 g/l Na₂SiO₃ wurden 30 g/l Bentonit zugegeben und gerührt, bis eine gleichmäßige Suspension entstanden ist.

### b.) Durchführung des PEO-Prozesses

Als Substrat diente ein 1 mm starkes Blech aus der kupferhältigen Aluminiumlegierung 2017 mit den Abmessungen 25 mm x 100 mm. Zur Herstellung der Schicht wurde ein bipolarer Rechteckpuls verwendet, wobei die anodische und kathodische Stromdichte 10 A/dm² und die jeweilige Pulsdauer 500 µs betrug, was einer Frequenz von 1 kHz entspricht. Die Beschichtungsdauer betrug 30 Minuten.

Die Zugabe dieser Partikel bewirkte ebenfalls die Ausbildung einer verhältnismäßig dicken, kompakten und porenarmen Schicht, wobei in diesem Fall die Schichtstruktur des Montmorillonits (Hauptbestandteil von Bentonit) zumindest teilweise erhalten bleibt, wie anhand der röntgendiffraktometrischen Messung gemäß der Fig. 9 nachgewiesen wurde.

## Patentansprüche

1. Verfahren zur plasmaelektrolytischen Oxidation von aus Leichtmetall und/ oder Leichtmetalllegierungen hergestellten Werkstücken, mit einem Elektrolyten, enthaltend eine Salzlösung, wobei zumindest ein Salz oder eine Kombination zweier oder mehrerer Salze aus einer Gruppe ausgewählt ist, die Metallsalze und/oder Salze von organischen Säuren enthält, wobei anorganische nichtmetallische Partikel in dieser Salzlösung suspendiert sind, **dadurch gekennzeichnet, dass** die anorganischen nichtmetallischen Partikel mittels reaktiver Verbindungen oberflächenmodifiziert sind, wobei die reaktiven Verbindungen aus einer Gruppe gewählt sind, die Silizium- und/oder Germaniumverbindungen, insbesondere Germaniumhalogenide und/oder Siloxane und/oder halogenierte Silane enthält, und wobei die die anorganischen nichtmetallischen Partikel einen durchschnittlichen Durchmesser von mindestens 10 nm aufweisen.

2. Verfahren nach Anspruch 1, **dadurch gekennzeichnet, dass** die anorganischen nichtmetallischen Partikel aus einer Gruppe ausgewählt sind, die in der Salzlösung unlösliche Oxide, Hydroxide oder Silikate enthält.

3. Verfahren nach Anspruch 1, **dadurch gekennzeichnet, dass** die anorganischen nichtmetallischen Partikel aus einer Gruppe ausgewählt sind, die Tonminerale, insbesondere Bentonit, Kaolinit und/oder Montmorrillonit enthält.

4. Verfahren nach einem der Ansprüche 1 bis 3, **dadurch gekennzeichnet, dass** die Metallsalze aus einer Gruppe gewählt sind, die Borate, Phosphate, Nitrate, Sulfate, Aluminate, Silikate, Manganate, Molybdate und Wolframate enthält.

5. Verfahren nach einem der Ansprüche 1 bis 4, **dadurch gekennzeichnet, dass** die Salze von organischen Säuren aus einer Gruppe gewählt sind, die Methansulfonate und/oder Amidosulfonate und/oder Metallkomplexe sowie Kombinationen hieraus enthält.

6. Verfahren nach einem der Ansprüche 1 bis 5, **dadurch gekennzeichnet, dass** die plasmaelektrolytische Oxidation mittels Gleichstrom, insbesondere bei einer Spannung von 250 V bis 700 V erfolgt.

7. Verfahren nach Anspruch 6, **dadurch gekennzeichnet, dass** die Stromdichte zwischen 1 A/dm² und 30 A/dm² beträgt.

8. Verfahren nach einem der Ansprüche 1 bis 7, **dadurch gekennzeichnet, dass** die plasmaelektrolytische Oxidation mittels Pulsverfahren erfolgt, wobei anodische Pulse bevorzugterweise mit einer Spannung von 250 V bis 700 V angelegt werden.

9. Verfahren nach Anspruch 8, **dadurch gekennzeichnet, dass** die Stromdichte während der anodischen Pulse zwischen 1 A/dm² und 30 A/dm² beträgt.

10. Verfahren nach Anspruch 8 oder 9, **dadurch gekennzeichnet, dass** zusätzlich kathodische Pulse angelegt werden, deren Spannung vorzugsweise zwischen 30 V und 200 V beträgt.

11. Verfahren nach einem der Ansprüche 8 bis 10, **dadurch gekennzeichnet, dass** die Strompulse eine Dauer von zumindest 5 µs aufweisen und durch Pausen von zumindest 3 µs getrennt sind.

12. Verfahren nach einem der Ansprüche 8 bis 11, **dadurch gekennzeichnet, dass** die anodischen und/oder kathodischen Strompulse mit einem konstanten Basisstrom überlagert werden.

13. Verfahren nach einem der Ansprüche 8 bis 12, **dadurch gekennzeichnet, dass** während der Herstellung der Oxidationsschicht auf dem Werkstück aus Leichtmetall oder Leichtmetalllegierung die Stärke und/oder Dauer der anodischen und/oder kathodischen Strompulse variiert werden.

14. Verwendung des Verfahrens nach einem der Ansprüche 1 bis 13 zur plasmalektrolytischen Oxidation von Werkstücken aus Zirkon oder Tantal sowie von Werkstücken aus Leichtmetallen und deren Legierungen, insbesondere aus Aluminium, Magnesium, Titan, Beryllium oder deren Legierungen.

## Claims

1. Method for the plasma-electrolytic oxidation of workpieces produced from light metal and/or light metal alloys, having an electrolyte containing a salt solution, wherein at least one salt or a combination of two or more salts is selected from a group containing metal salts and/or salts of organic acids, wherein inorganic non-metallic particles are suspended in this salt solution, **characterised in that** the inorganic non-metallic particles are surface-modified by means of reactive compounds, wherein the reactive compounds are selected from a group containing silicon and/or germanium compounds, in particular germanium halides and/or siloxanes and/or halogenated silanes, and wherein the inorganic non-metallic particles have an average diameter of at least 10 nm.

2. Method according to claim 1, **characterised in that** the inorganic non-metallic particles are selected from a group containing oxides, hydroxides or silicates insoluble in the salt solution.

3. Method according to claim 1, **characterised in that** the inorganic non-metallic particles are selected from a group containing clay minerals, in particular bentonite, kaolinite and/or montmorrillonite.

4. Method according to one of claims 1 to 3, **characterised in that** the metal salts are selected from the group containing borates, phosphates, nitrates, sulfates, aluminates, silicates, manganates, molybdates and tungstates.

5. Method according to one of claims 1 to 4, **characterised in that** the salts of organic acids are selected from a group containing methanesulfonates and/or amidosulfonates and/or metal complexes and combinations thereof.

6. Method according to one of claims 1 to 5, **characterised in that** the plasma-electrolytic oxidation is carried out by means of direct current, in particular at a voltage of 250 V to 700 V.

7. Method according to claim 6, **characterised in that** the current density is between 1 A/dm² and 30 A/dm².

8. Method according to one of claims 1 to 7, **characterised in that** the plasma-electrolytic oxidation is carried out by means of pulse processes, wherein anodic pulses are preferably applied with a voltage of 250 V to 700 V.

9. Method according to claim 8, **characterised in that** the current density during the anodic pulses is between 1 A/dm² and 30 A/dm².

10. Method according to claim 8 or 9, **characterised in that** additionally cathodic pulses are applied, the voltage of which is preferably between 30 V and 200 V.

11. Method according to one of claims 8 to 10, **characterised in that** the current pulses have a duration of at least 5 µs and are separated by pauses of at least 3 µs.

12. Method according to one of claims 8 to 11, **characterised in that** the anodic and/or cathodic current pulses are superimposed with a constant base current.

13. Method according to one of claims 8 to 12, **characterised in that** during the production of the oxidation layer on the light metal or light metal alloy workpiece, the strength and/or duration of the anodic and/or cathodic current pulses are varied.

14. Use of the method according to one of claims 1 to 13 for the plasma-electrolytic oxidation of workpieces made of zirconium or tantalum and of workpieces made of light metals and their alloys, in particular of aluminum, magnesium, titanium, beryllium or their alloys.

## Revendications

1. Procédé d'oxydation électrolytique par plasma de pièces fabriquées en métal léger et/ou en alliages de métal léger avec un électrolyte renfermant une solution saline, au moins un sel ou une combinaison de deux ou d'un plus grand nombre de sels étant choisi(e) dans le groupe renfermant des sels métalliques et/ou des sels d'acides organiques, des particules inorganiques non métalliques étant suspendues dans cette solution saline,
**caractérisé en ce que**
les particules inorganiques non métalliques sont modifiées en surface par des composés réactifs, choisis dans le groupe formé par les composés de silicium et/ou de germanium, en particulier les halogénures de germanium et/ou les siloxanes et/ou les silanes halogénés, les particules inorganiques non métalliques ayant un diamètre moyen d'au moins 10nm.

2. Procédé conforme à la revendication 1,
**caractérisé en ce que**
les particules inorganiques non métalliques sont choisies dans le groupe formé par les oxydes, les hydroxydes ou les silicates non solubles dans la solution saline.

3. Procédé conforme à la revendication 1,
**caractérisé en ce que**
les particules inorganiques non métalliques sont choisies dans le groupe formé par les argiles réfractaires en particulier la bentonite la kaolinite et/ou la montmorillonite.

4. Procédé conforme à l'une des revendications 1 à 3,
**caractérisé en ce que**
les sels métalliques sont choisis dans le groupe formé par les borates, les phosphates, les nitrates, les sulfates, les aluminates, les silicates, les manganates, les molybdates, et les tungstates.

5. Procédé conforme à l'une des revendications 1 à 4,
**caractérisé en ce que**
les sels d'acides organiques sont choisis dans le groupe formé par les méthane sulfonates et/ou les amido sulfonates et/ou les complexe métalliques ainsi que les combinaisons de ces composés.

6. Procédé conforme à l'une des revendications 1 à 5,
**caractérisé en ce que**
l'oxydation électrolytique par plasma est mise en oeuvre avec un courant continu, en particulier sous une tension de 250 V à 700 V.

7. Procédé conforme à la revendication 6,
**caractérisé en ce que**
la densité de courant est comprise entre 1A/dm² et 30A/dm².

8. Procédé conforme à l'une des revendications 1 à 7,
**caractérisé en ce que**
l'oxydation électrolytique par plasma est mise en oeuvre par un procédé pulsé, les pulsations anodiques étant de préférence appliquées sous une tension de 250 V à 700 V.

9. Procédé conforme à la revendication 8,
**caractérisé en ce que**
la densité de courant pendant les pulsations anodiques est comprise entre 1 A/dm² et 30 A/dm².

10. Procédé conforme à la revendication 8 ou 9,
**caractérisé en ce que**
l'on applique en outre des pulsations cathodiques dont la tension est de préférence comprise entre 30V et 200 V.

11. Procédé conforme à l'une des revendications 8 à 10,
**caractérisé en ce que**
les impulsions de courant ont une durée d'au moins 5µs et sont séparées par des pauses d'au moins 3µs.

12. Procédé conforme à l'une des revendications 8 à 11,
**caractérisé en ce que**
les impulsions de courant anodiques et/ou cathodiques sont superposées à un courant de base constant.

13. Procédé conforme à l'une des revendications 8 à 12,
**caractérisé en ce que**
pendant l'obtention de la couche d'oxydation sur la pièce en métal léger ou en alliage de métal léger, l'intensité et/ou la durée des impulsions de courant anodiques et/ou cathodiques varie(nt).

14. Utilisation du procédé conforme à l'une des revendications 1 à 13, pour l'oxydation électrolytique par plasma de pièces en zirconium ou en tantale ainsi que de pièces en métal léger et leurs alliages, en particulier en aluminium, magnésium, titane, béryllium, ou leurs alliages.
